# EUROPÄISCHE PATENTSCHRIFT

(11) **EP 4 127 312 B1**
(45) Veröffentlichungstag und Bekanntmachung des Hinweises auf die Patenterteilung: **17.04.2024**
(21) Anmeldenummer: 21715827.8
(22) Anmeldetag: 24.03.2021
(51) Int. Cl.: D21H 15/00, A24D 1/02, D21H 17/67, D21H 17/00, D21H 27/00

(54) **UMHÜLLUNGSPAPIER FÜR RAUCHARTIKEL MIT VERBESSERTEM ASCHEBILD**
WRAPPING PAPER FOR SMOKING ARTICLES WITH IMPROVED ASH PATTERN
PAPIER D'EMBALLAGE POUR ARTICLES À FUMER AVEC UN MOTIF DE CENDRES AMÉLIORÉ

(30) Priorität: 24.03.2020 DE 102020108071
(43) Veröffentlichungstag der Anmeldung: 08.02.2023
(73) Patentinhaber: delfortgroup AG, 4050 Traun (AT)
(72) Erfinder: FRITZSCHING, Thomas, 6112 Wattens (AT)
(74) Vertreter: Lucke, Andreas
(86) Internationale Anmeldenummer: PCT/EP2021/057574
(87) Internationale Veröffentlichungsnummer: WO 2021/191277

(56) Entgegenhaltungen:
- US-A1- 2007 068 640
- US-A1- 2007 151 681
- US-A1- 2018 092 397

## Beschreibung

### GEBIET DER ERFINDUNG

Die Erfindung betrifft ein Umhüllungspapier für Rauchartikel, das mit Füllstoffpartikeln beladene Zellstofffasern enthält, die dem Papier besonders günstige Eigenschaften verleihen. Insbesondere weist die Asche eines aus diesem Umhüllungspapier hergestellten Rauchartikels ein besseres Erscheinungsbild auf.

### HINTERGRUND UND STAND DER TECHNIK

Ein üblicher Rauchartikel umfasst einen zylindrischen Tabakstrang, der ein aerosolbildendes Material, typischerweise Tabak oder ein tabakbasiertes Material, enthält, das von einem Umhüllungsmaterial umhüllt ist. In den meisten Fällen umfasst das Umhüllungsmaterial ein Papier, also ein bahnförmiges Material, das Zellstofffasern enthält. Des Weiteren kann ein Rauchartikel einen Filter umfassen, der von einem Filterumhüllungspapier umhüllt ist, und ein Mundstücksbelagpapier, das gleichzeitig den Filter und einen Teil des Tabakstrangs umhüllt und so Filter und Tabakstrang miteinander verbindet.

Beim Gebrauch des Rauchartikels wird das aerosolbildende Material erhitzt oder verbrannt, sodass ein Aerosol gebildet wird, das beim Gebrauch des Rauchartikels durch den Rauchartikel strömt und vom Konsumenten inhaliert wird.

Insbesondere wenn das aerosolbildende Material nur erhitzt aber nicht verbrannt wird, kann der Rauchartikel auch noch Komponenten umfassen, die das Aerosol weiterleiten oder das Aerosol kühlen, und typischerweise zwischen dem Tabakstrang und dem Filter angeordnet sind.

Beim Verbrennen oder Erhitzen des Tabakstrangs zur Freisetzung des Aerosols wird das Umhüllungspapier des Tabakstrangs thermisch abgebaut. Dabei kann sich das Umhüllungspapier verfärben und es verliert teilweise seine mechanische Stabilität, weshalb sich das optische Erscheinungsbild des Rauchartikels ändert. Dieses Erscheinungsbild eines gebrauchten oder in Gebrauch befindlichen Rauchartikels und insbesondere seines Tabakstrangs bezeichnet man als Aschebild.

Aus Sicht des Konsumenten ist es ein Zeichen für eine hohe Qualität des Rauchartikels, wenn er ein gutes Aschebild besitzt, das heißt, wenn der Tabakstrang nach dem Verbrennen oder Erhitzen seine zylindrische Form im Wesentlichen beibehält, von gleichmäßiger weißer Farbe ist und keine dunklen Partikel, beispielsweise Tabakpartikel oder deren Asche, durch das Umhüllungsmaterial hindurch hervorstehen.

Aus dem Stand der Technik sind verschiedene Möglichkeiten bekannt, um das Aschebild eines Rauchartikels zu verbessern. Beispielsweise kann man das Flächengewicht des Umhüllungspapiers erhöhen oder Brandsalze, wie Trinatriumzitrat oder Trikaliumzitrat, hinzufügen oder deren Gehalt erhöhen. Diese Möglichkeiten haben aber den Nachteil, dass sie den Anteil tabakfremder Materialien im Rauchartikel erhöhen und damit den Geschmack des Rauchartikels negativ verändern können. Es besteht also ein Interesse daran, das Aschebild eines Rauchartikels zu verbessern, ohne dem Umhüllungspapier neue Komponenten hinzuzufügen oder dessen Masse nennenswert zu erhöhen. Dieses Interesse besteht nicht nur für das Umhüllungspapier, das unmittelbar das aerosolbildende Material umhüllt, sondern generell auch für Umhüllungspapiere anderer Komponenten des Rauchartikels, insbesondere solche, die ebenfalls den hohen Temperaturen des Aerosols ausgesetzt sein können.

DE102004045089 A1 offenbart ein Verfahren zum Beladen einer Faserstoffsuspension von Zellulosefasern mit Calciumcarbonat, welches durch die folgenden Verfahrensschritte gekennzeichnet ist: Einbringen von Calciumhydroxid in flüssiger oder trockener Form oder von Calciumoxid in die Faserstoffsuspension, Einbringen von Kohlendioxid in die Faserstoffsuspension, Ausfällen von Calciumcarbonat aus dem Calciumhydroxid durch das Kohlendioxid in einem unter Druck stehenden Druckbehälter.

DE10351292A1 offenbart in Verfahren zum Beladen einer Zellulosefasern enthaltenden Faserstoffsuspension mit Calciumcarbonat, welches die folgenden Verfahrensschritte aufweist: Einbringen von Calciumhydroxid in flüssiger oder trockener Form oder von Calciumoxid in die Faserstoffsuspension, Einbringen von gasförmigem Kohlendioxid in die Faserstoffsuspension, Ausfällen von Calciumcarbonat durch das Kohlendioxid, Mahlen der Faserstoffsuspension während des Beladungsvorgangs und Waschen der Faserstoffsuspension nach dem Kristallisationsprozess und/oder vor dem Mahlprozess und/oder während des Mahlprozesses und/oder nach dem Mahlprozess.

DE102015105882A1 offenbart ein Umhüllungspapier für Rauchartikel mit einem Flächengewicht von mindestens 10 g/m² und höchstens 70 g/m², welches ein Gemisch aus Zellstofffasern umfasst, wobei das Gemisch aus Zellstofffasern bezüglich der Masse der Zellstofffasern im Zellstoffgemisch zu mindestens 90% durch Kurzfaserzellstofffasern, oder bezogen auf die Anzahl der Zellstofffasern zumindest zu 95% durch Kurzfaserzellstofffasern gebildet wird, wobei mindestens 10% der Kurzfaserzellstofffasern, bezogen auf die Masse der Anzahl der Zellstofffasern des Zellstofffasergemischs, gemahlen sind, wobei das Umhüllungspapier auf mehr als 50% seiner Fläche, vorzugsweise mindestens 55% seiner Fläche und besonders vorzugsweise mindestens 60% seiner Fläche eine Luftdurchlässigkeit aufweist, die mindestens 30 cm³/(cm²·min·kPa) beträgt, und wobei das Umhüllungspapier mindestens ein Brandsalz enthält.

### ZUSAMMENFASSUNG DER ERFINDUNG

Unter "Umhüllungspapier" soll im Folgenden jedes Papier verstanden werden, das den Rauchartikel oder mindestens eine seiner Komponenten umhüllt.

Der Erfindung liegt die Aufgabe zugrunde, ein Umhüllungspapier für Rauchartikel zur Verfügung zu stellen, das dem Rauchartikel ein gutes Aschebild verleiht, ohne dass die Masse des Umhüllungspapiers dabei nennenswert erhöht werden muss oder dem Umhüllungspapier unübliche Komponenten hinzugefügt werden müssen.

Diese Aufgabe wird durch ein Umhüllungspapier für einen Rauchartikel nach Anspruch 1, ein Laminat nach Anspruch 14 und einen Rauchartikel nach Anspruch 15 gelöst, der dieses Umhüllungspapier umfasst. Vorteilhafte Weiterbildungen sind in den abhängigen Ansprüchen angegeben.

Der Erfinder hat gefunden, dass sich diese Aufgabe lösen lässt, in dem das Umhüllungspapier Zellstofffasern enthält, die mit Calciumcarbonatpartikeln beladen sind. Zellstofffasern und Calciumcarbonatpartikel sind übliche Bestandteile von Umhüllungspapieren für Rauchartikel, allerdings sind im Stand der Technik die Calciumcarbonatpartikel nicht mit den Zellstofffasern verbunden, sondern nur zwischen den Zellstofffasern angeordnet. Solche Calciumcarbonatpartikel werden als "freie Calciumcarbonatpartikel" bezeichnet, um sie von den Calciumcarbonatpartikeln zu unterscheiden, mit denen die Zellstofffasern beladen, also verbunden sind. Solche mit Calciumcarbonatpartikeln beladene Zellstofffasern lassen sich beispielsweise durch Fällung des Calciumcarbonats unter gleichzeitiger Anwesenheit der Zellstofffasern bei entsprechender Führung des Fällungsprozesses herstellen.

Konkret umfasst das erfindungsgemäße Umhüllungspapier mit Calciumcarbonatpartikeln beladene Zellstofffasern, wobei die Masse der mit Calciumcarbonatpartikeln beladenen Zellstofffasern mindestens 10% der Masse des Umhüllungspapiers beträgt und die Calciumcarbonatpartikel in den mit Calciumcarbonatpartikeln beladenen Zellstofffasern mindestens 20% und höchstens 80% der Masse der mit Calciumcarbonatpartikeln beladenen Zellstofffasern ausmachen.

Der Erfinder geht davon aus, dass die mit den Zellstofffasern verbundenen Calciumcarbonatpartikel ein Gerüst bilden, das nach dem thermischen Abbau der Zellstofffasern bestehen bleibt und so die Stabilität des thermisch abgebauten Umhüllungspapiers sicherstellt und damit verhindert, dass beispielsweise Aschepartikel des aerosolbildenden Materials das Umhüllungspapier durchdringen können. Auf diese Weise wird insgesamt das Aschebild des Rauchartikels verbessert. Im Gegensatz dazu bilden die freien Calciumcarbonatpartikel keine solchen gerüstartigen Strukturen aus und tragen daher nicht im selben Ausmaß zur Verbesserung des Aschebilds bei. Daher kann bei vergleichbarem Aschebild durch Verwendung von mit Calciumcarbonatpartikeln beladenen Zellstofffasern die Masse an Calciumcarbonatpartikeln im Umhüllungspapier reduziert werden oder insgesamt die Masse des Umhüllungspapiers reduziert werden. Das reduziert auch den Einfluss des Umhüllungspapiers auf den Geschmack des Rauchartikels.

Besondere Vorteile bietet das erfindungsgemäße Umhüllungspapier, wenn es eine hohe Luftdurchlässigkeit besitzt. Ein konventionelles Umhüllungspapier mit hoher Luftdurchlässigkeit weist mehr und größere Poren auf und kann daher beim thermischen Abbau noch schlechter ein mechanisch stabiles Gerüst bilden, weshalb das Aschebild oft nicht akzeptabel ist. Durch die mit Calciumcarbonatpartikeln beladenen Zellstofffasern im erfindungsgemäßen Umhüllungspapier kann dieser Effekt weitgehend kompensiert werden.
. Es kann aber auch vorgesehen sein, dass das Umhüllungspapier neben den mit Calciumcarbonatpartikeln beladenen Zellstofffasern auch Zellstofffasern enthält, die nicht mit Calciumcarbonatpartikeln beladen sind. Erfindungsgemäß beträgt der Anteil solcher Zellstofffasern mindestens 20% und höchstens 80% bezogen auf die Masse des Umhüllungspapiers.

Sowohl die Zellstofffasern als auch die mit Calciumcarbonatpartikeln beladenen Zellstofffasern können aus Nadelhölzern, wie Fichte, Föhre oder Tanne, aus Laubhölzern, wie Eukalyptus, Birke oder Buche, oder aus anderen Pflanzen wie Hanf, Flachs, Jute, Sisal, Abacä oder Baumwolle, gewonnen sein. Ebenso können die Zellstofffasern aus regenerierter Cellulose gewonnen sein, wie beispielsweise Viscosefasern, Modalfasern, Lyocell^{®} oder Tencel^{®}. Mischungen von Zellstofffasern verschiedener Herkunft können eingesetzt werden.

Das erfindungsgemäße Umhüllungspapier enthält mindestens 10% mit Calciumcarbonatpartikeln beladene Zellstofffasern. Das Umhüllungspapier kann unbeschichtet oder beschichtet sein. Die mit Calciumcarbonatpartikeln beladenen Zellstofffasern können sich dabei in der Masse des Umhüllungspapiers oder in einer optionalen Beschichtung auf dem Umhüllungspapier befinden. Wenn sich mit Calciumcarbonatpartikeln beladenen Zellstofffasern in der Masse des Umhüllungspapiers befinden, ist bevorzugt der Anteil an mit Calciumcarbonatpartikeln beladenen Zellstofffasern höher und beträgt mindestens 30% und höchstens 70%, jeweils bezogen auf die Masse des Umhüllungspapiers..

Ein hoher Anteil an mit Calciumcarbonatpartikeln beladenen Zellstofffasern erlaubt es, den Anteil freier Calciumcarbonatpartikel zu reduzieren und gleichzeitig das Aschebild zu verbessern. Es ist sogar möglich, dass durch die Verwendung der mit Calciumcarbonatpartikeln beladenen Zellstofffasern der Gesamtgehalt der Calciumcarbonatpartikel im Umhüllungspapiers reduziert werden kann, ohne das Aschebild zu verschlechtern. Die mit Calciumcarbonatpartikeln beladenen Zellstofffasern bilden allerdings weniger Wasserstoffbrückenbindungen aus, sodass insgesamt die Zugfestigkeit des Umhüllungspapiers abnehmen kann. Daher kann die Menge an mit Calciumcarbonatpartikeln beladenen Zellstofffasern im Umhüllungspapier nicht beliebig hoch gewählt werden, insbesondere, wenn die Zellstofffasern mit einer großen Menge an Calciumcarbonatpartikeln beladen sind.

Bevorzugt sind die mit Calciumcarbonatpartikeln beladenen Zellstofffasern aus Laubhölzern, wie Eukalyptus, Birke oder Buche gewonnen. Diese Zellstofffasern werden bei der Herstellung des Umhüllungspapiers im Allgemeinen weniger mechanisch belastet, beispielsweise bei der Mahlung, sodass weniger Calciumcarbonatpartikel im Herstellungsprozess verloren gehen können.

Die Calciumcarbonatpartikel der mit Calciumcarbonatpartikeln beladenen Zellstofffasern sind bevorzugt gefällte Calciumcarbonatpartikel und besonders bevorzugt gefällte Calciumcarbonatpartikel rhomboedrischer Struktur. Diese Strukturen lassen sich besonders gut in einem Fällungsprozess auf den Zellstofffasern erzeugen.

Die Masse der Calciumcarbonatpartikel bezogen auf die Masse der mit Calciumcarbonatpartikeln beladenen Zellstofffasern beträgt im erfindungsgemäßen Umhüllungspapier bevorzugt mindestens 20% und höchstens 60%. In dem bevorzugten Intervall ergibt sich ein besonders günstiger Kompromiss zwischen der erwünschten Verbesserung des Aschebilds und der unerwünschten Reduktion der Zugfestigkeit.

Das Umhüllungspapier kann auch freie Füllstoffe enthalten, die nicht mit den Zellstofffasern verbunden sind. Der Anteil freier Füllstoffe beträgt bevorzugt mindestens1% und höchstens 40%, besonders bevorzugt mindestens 5% und höchstens 35% und ganz besonders bevorzugt mindestens 10% und höchstens 30%, jeweils bezogen auf die Masse des Umhüllungspapiers. Diese Füllstoffe können dazu dienen, die Weiße, die Opazität und die Porenstruktur des Umhüllungspapiers zu beeinflussen. Ein hoher Gehalt an freien Füllstoffen reduziert aber die Zugfestigkeit des Umhüllungspapiers. Ebenso besteht bei den freien Füllstoffen die Gefahr, dass sie sich in weiteren Verarbeitungsprozessen, beispielsweise bei der Herstellung eines Rauchartikels aus dem Umhüllungspapier, als Staub absetzen und so die nötigen Reinigungsintervalle der Maschinen verkürzen. In den bevorzugten Intervallen überwiegen die Vorteile des Einsatzes freier Füllstoffe.

Die freien Füllstoffe im Umhüllungspapier sind bevorzugt Carbonate, Oxide, Hydroxide und Silikate. Besonders bevorzugte Füllstoffe sind Calciumcarbonat, Magnesiumcarbonat, Magnesiumoxid, Magnesiumhydroxid, Aluminiumhydroxid, Titandioxid, Talkum, Kaolin, kalziniertes Kaolin und Mischungen daraus. Ganz besonders bevorzugt ist gefälltes Calciumcarbonat.

Das Verhältnis zwischen der Masse an Calciumcarbonatpartikeln, die in den mit Calciumcarbonatpartikeln beladenen Zellstofffasern enthalten sind, und der Masse an freien Füllstoffpartikeln im Umhüllungspapier kann für die Einstellung des Aschebilds im Verhältnis zu anderen Eigenschaften wie Weiße, Opazität und Zugfestigkeit von Bedeutung sein. Bevorzugt beträgt das Verhältnis der Masse an Calciumcarbonatpartikeln, die in den mit Calciumcarbonatpartikeln beladenen Zellstofffasern enthalten sind, und der Masse an freien Füllstoffpartikeln im Umhüllungspapier 5:95 bis 100:0, besonders bevorzugt beträgt es 10:90 bis 80:20 und ganz besonders bevorzugt beträgt es 10:90 bis 50:50.

Das Umhüllungspapier kann auch Brandsalze enthalten. Die Brandsalze beeinflussen die Geschwindigkeit des thermischen Abbaus des Umhüllungspapiers und können auch zur Verbesserung des Aschebilds beitragen, weil sie teilweise als Klebstoff oder als Sinterungshilfsmittel zwischen den freien Füllstoffpartikeln wirken und so die mechanische Stabilität des thermisch abgebauten Umhüllungspapiers verbessern. Brandsalze werden bevorzugt in jenem Umhüllungspapier eingesetzt, das den Tabakstrang umhüllt.

Der Anteil an Brandsalzen im Umhüllungspapier kann variabel gewählt werden, wobei der Anteil bevorzugt mindestens 0,3% und höchstens 7%, besonders bevorzugt mindestens 0,5% und höchstens 5% und ganz besonders bevorzugt mindestens 0,5% und höchstens 3% beträgt, jeweils bezogen auf die Masse des Umhüllungspapiers.

Die Brandsalze können bevorzugt ausgewählt werden aus der Gruppe bestehend aus Zitraten, Malaten, Tartraten, Acetaten, Nitraten, Succinaten, Fumaraten, Gluconaten, Glycolaten, Lactaten, Oxyalaten, Salicylaten, α-Hydroxycaprylaten, Phosphaten, Chloriden und Hydrogencarbonaten, und Mischungen daraus und besonders bevorzugt aus der Gruppe bestehend aus Trinatriumzitrat, Trikaliumzitrat und Mischungen daraus.

In einer Ausführungsform des Umhüllungspapiers ist das Umhüllungspapier im Wesentlichen vollflächig mit einer mit einer Beschichtung versehen, die freie Calciumcarbonatpartikel und/oder mit Calciumcarbonatpartikeln beladene Zellstofffasern enthält. Dabei bedeutet "im Wesentlichen vollflächig beschichtet", dass eine vollflächige Beschichtung beabsichtigt ist oder mindestens 95% der Fläche beschichtet sind. Eine geeignet gewählte Beschichtung kann das Aschebild weiter verbessern, ohne dem Umhüllungspapier unübliche Komponenten hinzuzufügen. Durch die Beschichtung erhöht sich an der Papieroberfläche der Gehalt an Calciumcarbonatpartikeln, sodass sich leichter ein stabiles Gerüst ausbilden kann, das die mechanische Stabilität des Umhüllungspapiers nach dessen thermischem Abbau sicherstellt.

Die Beschichtung kann durch den Auftrag einer Zusammensetzung mittels aus dem Stand der Technik bekannten Verfahren erfolgen, wie beispielsweise in einer Leimpresse oder einer Filmpresse einer Papiermaschine, in Streich- oder Beschichtungsaggregaten oder mittels einer Druckmaschine, insbesondere einer Tiefdruckmaschine.

Eine für die Erzeugung der Beschichtung geeignete Zusammensetzung umfasst dabei ein Lösungsmittel, bevorzugt Wasser, und Calciumcarbonatpartikel oder mit Calciumcarbonatpartikeln beladene Zellstofffasern. Solche Calciumcarbonatpartikel, die nicht zu den Calciumcarbonatpartikeln der beladenen Zellstofffasern gehören, werden wie beim Umhüllungspapier selbst als freie Calciumcarbonatpartikel bezeichnet. Der Anteil der freien Calciumcarbonatpartikel in der Zusammensetzung kann dabei bevorzugt mindestens 0% und höchstens 40%, besonders bevorzugt mindestens 5% und höchstens 30% betragen, jeweils bezogen auf die Masse der Zusammensetzung. Der Anteil der mit Calciumcarbonatpartikeln beladenen Zellstofffasern kann bevorzugt mindestens 0% und höchstens 10%, besonders bevorzugt mindestens 1% und höchstens 7% betragen, jeweils bezogen auf die Masse der Zusammensetzung. Man beachte, dass die oben genannte Beschichtung der aufgetragenen Zusammensetzung im getrockneten Zustand entspricht, d. h. wenn insbesondere das Lösungsmittel verflüchtigt ist.

Sofern die Zusammensetzung freie Calciumcarbonatpartikel enthält, sollte die Zusammensetzung ein Bindemittel enthalten, um die freien Calciumcarbonatpartikel an dem Umhüllungspapier zu fixieren. Dieses Bindemittel verbleibt dann auch in der durch den Auftrag der Zusammensetzung gebildeten Beschichtung. Enthält die Zusammensetzung Calciumcarbonatpartikel lediglich in Form von mit diesen beladenen Zellstofffasern, ist ein Bindemittel nicht unbedingt notwendig, jedoch zur besseren Fixierung ebenfalls vorzuziehen. Besonders bevorzugt ist das Bindemittel ausgewählt aus der Gruppe bestehend aus Stärke, Stärkederivaten, Carboxymethylcellulose, Cellulosederivaten, Polyvinylalkohol, Galaktomannan, Gummi arabicum, Alginaten und Mischungen daraus. Ganz besonders bevorzugt ist die Stärke eine mechanisch fragmentierte und chemisch vernetzte Stärke, weil sie in Wasser nicht im chemischen Sinn löslich ist und daher weniger in die Papierstruktur eindringt und so die Luftdurchlässigkeit des Umhüllungspapiers weniger reduziert. Die Menge des Bindemittels kann der Fachmann aus der Erfahrung wählen, insbesondere hinsichtlich der Anforderungen des Auftragsverfahrens.

Die Zusammensetzung kann weitere Komponenten umfassen, die der Fachmann geeignet wählen kann, dazu gehören beispielsweise Brandsalze, Farbstoffe, Aromastoffe, Feuchthaltemittel, wie Glycerol oder Propylenglykol, oder Substanzen zur Beeinflussung der Viskosität.

Der Auftrag der Zusammensetzung kann auf eine oder beide Seiten des Umhüllungspapiers erfolgen. Bevorzugt wird die Zusammensetzung aber auf die Seite aufgetragen, die sich auf dem daraus gefertigten Rauchartikel außen befindet. Diese Seite ist generell bei der Herstellung des Umhüllungspapiers bereits bekannt und in den meisten Fällen die vom Sieb der Papiermaschine abgewandte Seite. Bevorzugt wird daher die Zusammensetzung auf die dem Sieb der Papiermaschine abgewandte Seite des Umhüllungspapiers aufgetragen, die auch als Oberseite bezeichnet wird.

Nach dem Trocknen der aufgetragenen Zusammensetzung beträgt die flächenbezogene Masse der Beschichtung bevorzugt mindestens 0,5 g/m² und höchstens 10 g/m², besonders bevorzugt mindestens 1 g/m² und höchstens 5 g/m².

In einer bevorzugten Ausführungsform beträgt die Masse der freien Calciumcarbonatpartikel und der Calciumcarbonatpartikel der beladenen Zellstofffasern in der Beschichtung zusammengenommen mindestens 1% und höchstens 20%, besonders bevorzugt mindestens 2% und höchstens 15% der Masse des beschichteten Umhüllungspapiers. Dabei enthält das Umhüllungspapier vorzugsweise zusätzlich in der Masse mit Calciumcarbonatpartikeln beladene Zellstofffasern, wobei die Masse der mit Calciumcarbonatpartikeln beladenen Zellstofffasern im Umhüllungspapier ohne die Beschichtung vorzugsweise mindestens 1% und höchstens 70%, besonders bevorzugt mindestens 1% und höchstens 60% der Masse des Umhüllungspapiers beträgt, und die Calciumcarbonatpartikel in den mit Calciumcarbonatpartikeln beladenen Zellstofffasern mindestens 10% und höchstens 60% der Masse der mit Calciumcarbonatpartikeln beladenen Zellstofffasern ausmachen.

In einer bevorzugten Ausführungsform kann das erfindungsgemäße Umhüllungspapier auch Bestandteil eines Laminats sein, besonders bevorzugt eines Laminats mit einem weiteren Material mit einer Wärmeleitfähigkeit, die diejenige des Umhüllungspapiers um einen Faktor von mindestens zwei, vorzugsweise von mindestens vier übersteigt. In besonders bevorzugten Ausführungsformen wird das weitere Material des Laminats durch eine Aluminiumfolie gebildet. Solche Laminate können vor allem in Rauchartikeln verwendet werden, in denen das aerosol-bildende Material nur erhitzt aber nicht verbrannt wird, um zu verhindern, dass der Rauchartikel wie eine gewöhnliche Zigarette angezündet und geraucht werden kann.

In einer weiteren bevorzugten Ausführungsform des Umhüllungspapiers für einen Rauchartikel ist der Rauchartikel eine Zigarette und das Umhüllungspapier weist zusätzlich Muster oder Strukturen auf, besonders bevorzugt in Umfangsrichtung gedruckte Bänder, um die Entzündungsneigung des Rauchartikels gemessen gemäß ISO 12863:2010 zu reduzieren.

Das Flächengewicht des erfindungsgemäßen Umhüllungspapiers beträgt bevorzugt mindestens 15 g/m² und höchstens 150 g/m², besonders bevorzugt mindestens 20 g/m² und höchstens 120 g/m², ganz besonders bevorzugt mindestens 20 g/m² und höchstens 40 g/m². Das Flächengewicht des Umhüllungspapiers kann nach ISO 536:2019 bestimmt werden, wobei eine Beschichtung, sofern sie vorhanden ist, zum Flächengewicht zählt.

Die Dicke des erfindungsgemäßen Umhüllungspapiers beträgt bevorzugt mindestens 10 µm und höchstens 200 µm, bevorzugt mindestens 15 µm und höchstens 120 µm und ganz besonders bevorzugt mindestens 30 µm und höchsten 100 µm. Die Dicke kann gemäß ISO 534:2011 auf einer einzelnen Lage des Umhüllungspapiers bestimmt werden. Auch hier zählt eine Beschichtung, sofern vorhanden, zur Dicke des Umhüllungspapiers.

Die mechanischen Eigenschaften des erfindungsgemäßen Umhüllungspapiers können für die Herstellung eines Rauchartikels aus diesem Umhüllungspapier von Bedeutung sein. Zu den wesentlichen mechanischen Eigenschaften gehören Zugfestigkeit, Bruchdehnung und Energieaufnahmevermögen, die alle nach ISO 1924-2:2008 bestimmt werden können.

Die Zugfestigkeit des Umhüllungspapiers beträgt bevorzugt mindestens 7 N/15 mm, besonders bevorzugt mindestens 8 N/15 mm und ganz besonders bevorzugt mindestens 10 N/15 mm. Da der Aufwand an Material und Energie in der Papierherstellung zur Steigerung der Zugfestigkeit hoch ist, ist es günstig, wenn die Zugfestigkeit höchstens 100 N/15 mm, bevorzugt höchstens 80 N/15 mm und besonders bevorzugt höchstens 70 N/15 mm beträgt. Die Zugfestigkeit kann vor allem durch Erhöhung des Flächengewichts und Erhöhung des Anteils an Zellstofffasern, sowie durch intensivere Mahlung der Zellstofffasern gesteigert werden.

Um Geschwindigkeitsunterschiede in den Maschinen zur Herstellung von Rauchartikeln aus dem Umhüllungspapier auszugleichen, ist es günstig, wenn das Umhüllungspapier eine gewisse Dehnbarkeit aufweist. Bevorzugt beträgt die Bruchdehnung des erfindungsgemäßen Umhüllungspapiers mindestens 0,9% und höchstens 3%, besonders bevorzugt mindestens 1% und höchstens 2%.

Ein weiterer mechanischer Parameter, der für die Verarbeitbarkeit des Umhüllungspapiers zu einem Rauchartikel von Bedeutung ist, ist das Energieaufnahmevermögen. Das Energieaufnahmevermögen beschreibt, wie viel Energie erforderlich ist, um das Papier zu zerreißen. Für das erfindungsgemäße Umhüllungspapier ist es bevorzugt, wenn das Energieaufnahmevermögen mindestens 3 J/m² und höchstens 50 J/m² beträgt und ganz besonders bevorzugt mindestens 3,5 J/m² und höchstens 35 J/m².

Die Weiße *(ISO brightness)* des Umhüllungspapiers kann für sein optisches Erscheinungsbild und auch für das Aschebild von Bedeutung sein. Sie wird nach ISO 2470-1:2016 gemessen. Generell werden weiße Umhüllungspapiere aus optischen Gründen bevorzugt, sodass die Weiße des erfindungsgemäßen Umhüllungspapiers mindestens 80% und besonders bevorzugt mindestens 90% beträgt.

Die Weiße kann beispielsweise durch Wahl der freien Füllstoffe beeinflusst werden, insbesondere lässt sich mit Titandioxid die Weiße erheblich steigern.

Die Opazität des Umhüllungspapiers ist ebenfalls für das optische Erscheinungsbild von Bedeutung. Eine hohe Opazität ist generell günstig, weil dann Komponenten des Rauchartikels nicht durch das Umhüllungspapier hindurch sichtbar sind. Die Opazität wird nach ISO 2471:2008 gemessen. Bevorzugt beträgt die Opazität des Umhüllungspapiers mindestens 70% und besonders bevorzugt mindestens 80%. Die Opazität kann ebenfalls gesteigert werden, indem die Menge freier Füllstoffe im Umhüllungspapier erhöht wird.

In bestimmten Anwendungen des erfindungsgemäßen Umhüllungspapiers auf einem Rauchartikel ist seine Luftdurchlässigkeit von Bedeutung. Bei solchen Anwendungen soll beispielsweise beim Gebrauch des Rauchartikels Luft durch das Umhüllungspapier hindurch in den Rauchartikel strömen, um das Aerosol zu verdünnen. Die Luftdurchlässigkeit kann nach ISO 2965:2019 gemessen werden.

Bei konventionellen Umhüllungspapieren weisen jene mit hoher Luftdurchlässigkeit generell ein schlechtes Aschebild auf, sodass in diesem Fall die Erfindung besonders vorteilhaft eingesetzt werden kann, wenn der Gehalt an Calciumcarbonatpartikeln, die mit den Zellstofffasern verbunden sind, erhöht wird. Gemäß der Erfindung umfasst das Umhüllungspapier mit Calciumcarbonatpartikeln beladene Zellstofffasern, wobei die Masse der mit Calciumcarbonatpartikeln beladenen Zellstofffasern mindestens 10% der Masse des Umhüllungspapiers beträgt und die Calciumcarbonatpartikel in den mit Calciumcarbonatpartikeln beladenen Zellstofffasern mindestens 20% und höchstens 80% der Masse der mit Calciumcarbonatpartikeln beladenen Zellstofffasern ausmachen und das Umhüllungspapier eine Luftdurchlässigkeit gemäß ISO 2965:2019 von mindestens 50 cm³/(cm²·min·kPa) und höchstens 300 cm³/(cm²·min·kPa) aufweist.

Die oben genannten bevorzugten und besonders bevorzugten Intervalle zur Art und Menge der Zellstofffasern, Art und Menge der mit Calciumcarbonatpartikeln beladenen Zellstofffasern, Anteil der Calciumcarbonatpartikel in den mit Calciumcarbonatpartikeln beladenen Zellstofffasern, Art und Menge der freien Füllstoffe, Art und Menge der Brandsalze, sowie zu den mechanischen Parametern wie Zugfestigkeit, Bruchdehnung und Energieaufnahmevermögen und den optischen Parametern wie Weiße und Opazität gelten auch für diese besondere Ausführungsform. Eine Beschichtung hingegen ist für diese besondere Ausführungsform nicht bevorzugt, weil sie die Luftdurchlässigkeit zu stark reduzieren kann.

Ein erfindungsgemäßer Rauchartikel umfasst ein aerosolbildendes Material und das erfindungsgemäße Umhüllungspapier. In einer bevorzugten Ausführungsform des Rauchartikels umfasst das aerosolbildende Material Tabak und besagtes Umhüllungspapier umhüllt das aerosolbildende Material.

In einer weiteren bevorzugten Ausführungsform ist der Rauchartikel ein erfindungsgemäßer Rauchartikel, bei dem das aerosolbildende Material nur aufgeheizt aber nicht verbrannt wird.

In einer besonders bevorzugten Ausführungsform ist der Rauchartikel eine Zigarette und das Umhüllungspapier ein Zigarettenpapier.

Sowohl die Herstellung des erfindungsgemäßen Umhüllungspapiers als auch des erfindungsgemäßen Rauchartikels kann nach im Stand der Technik an sich bekannten Methoden erfolgen.

### KURZE BESCHREIBUNG DER FIGUREN

- Fig. 1: zeigt beispielhaft eine elektronenmikroskopische Aufnahme von mit groben Calciumcarbonatpartikeln beladenen Zellstofffasern, wobei die Calciumcarbonatpartikel etwa 20% der Masse der mit Calciumcarbonatpartikeln beladenen Zellstofffasern ausmachen.
- Fig. 2: zeigt beispielhaft eine elektronenmikroskopische Aufnahme von mit feinen Calciumcarbonatpartikeln beladenen Zellstofffasern, wobei die Calciumcarbonatpartikel etwa 20% der Masse der mit Calciumcarbonatpartikeln beladenen Zellstofffasern ausmachen.
- Fig. 3: zeigt das Aschebild von drei aus einem nicht erfindungsgemäßen Umhüllungspapier gefertigten Filterzigaretten.
- Fig. 4: zeigt das Aschebild von drei aus einem erfindungsgemäßen Umhüllungspapier gefertigten Filterzigaretten.

### BESCHREIBUNG DER BEVORZUGTEN AUSFÜHRUNGSFORM

Im Folgenden werden einige bevorzugte Ausführungsformen erfindungsgemäßer Umhüllungspapiere beschrieben und mit einem nicht erfindungsgemäßen Umhüllungspapier verglichen.

Das als Referenz dienende nicht erfindungsgemäße Umhüllungspapier hatte ein Flächengewicht von 32,6 g/m² und wurde aus 28% Zellstofffasern aus Nadelhölzern und 42% Zellstofffasern aus Laubhölzern sowie 30% freien Calciumcarbonatpartikeln hergestellt, wobei sich die Prozentangaben auf die Masse des Umhüllungspapiers beziehen. Weitere Eigenschaften des Umhüllungspapiers sind in Tabelle 1 in der Zeile "REF" ersichtlich.

Insgesamt 14 erfindungsgemäße Umhüllungspapiere, bezeichnet mit A bis K sowie X bis Z, wurden hergestellt, wobei die Zusammensetzung der Umhüllungspapiere in Tabelle 1 angegeben ist. In Tabelle 1 bedeuten "SW" in % den Anteil an Zellstofffasern aus Nadelhölzern, "HW" in % den Anteil an Zellstofffasern aus Laubhölzern, "CF" in % den Anteil der mit Calciumcarbonatpartikeln beladenen Zellstofffasern und "FI" in % den Anteil an freien Füllstoffen. Die Prozentangaben sind jeweils auf die Masse des Umhüllungspapiers bezogen.

Die Zellstofffasern aus Nadel- und Laubhölzern sind am Markt erhältliche Standardprodukte. Die mit Calciumcarbonatpartikeln beladenen Zellstofffasern wurden bei der Firma Schaefer Kalk beschafft. Der gesamte freie Füllstoff wurde durch gefällte Calciumcarbonatpartikel gebildet.

Des Weiteren ist in Tabelle 1 unter "CCP" in % die Masse der Calciumcarbonatpartikel in den mit Calciumcarbonatpartikeln beladenen Zellstofffasern angeben, bezogen auf die Masse der mit Calciumcarbonatpartikeln beladenen Zellstofffasern. Ebenso ist die Größe dieser Partikel als "fein" oder "grob" angeben. In diesem Zusammenhang zeigt Figur 1 eine elektronenmikroskopische Aufnahme von mit groben Calciumcarbonatpartikeln beladenen Zellstofffasern und Figur 2 zeigt eine elektronenmikroskopische Aufnahme von mit feinen Calciumcarbonatpartikeln beladenen Zellstofffasern, wie sie beide zur Herstellung einiger erfindungsgemäßer Umhüllungspapiere verwendet wurden. Der Massenanteil der Calciumcarbonatpartikel in den mit Calciumcarbonatpartikeln beladenen Zellstofffasern aus Figuren 1 und 2 betrug etwa 17,3%. Die Zellstofffasern wurden durch Zellstofffasern aus Eukalyptus gebildet.

Das Umhüllungspapier X war mit dem Umhüllungspapier REF identisch und die Umhüllungspapiere Y und Z waren mit dem Umhüllungspapier G identisch. Das Umhüllungspapier Y wurde vollflächig mit einer Zusammensetzung aus 89% Wasser, 5,5% mechanisch fragmentierter und chemisch vernetzter Stärke und 5,5% freien Calciumcarbonatpartikeln beschichtet, wobei sich die Prozentangaben auf die Masse der Zusammensetzung beziehen. Die Umhüllungspapiere X und Z wurden vollflächig mit einer Zusammensetzung aus 95,5% Wasser, 1% mechanisch fragmentierter und chemisch vernetzter Stärke und 3,5 % mit Calciumcarbonatpartikeln beladenen Fasern beschichtet, wobei sich die Prozentangaben auf die Masse der Zusammensetzung beziehen. Nach dem Auftrag und Trocknen der Zusammensetzung verblieb jeweils eine Masse von etwa 2 g/m² auf den Umhüllungspapieren.

Die mechanisch fragmentierte, chemisch vernetzte Stärke kann beispielsweise von der Firma Emsland-Stärke GmbH bezogen werden.

**Tabelle 1**

| Papier | CCP | Größe | CF | SW | HW | FI |
|---|---|---|---|---|---|---|
| | % | | % | % | % | % |
| REF | | | 0 | 28 | 42 | 30 |
| A | 25,3 | fein | 42 | 28 | 0 | 30 |
| B | 25,3 | fein | 36 | 24 | 0 | 40 |
| C | 17,3 | grob | 21 | 28 | 21 | 30 |
| D | 17,3 | grob | 18 | 24 | 18 | 40 |
| E | 17,3 | grob | 42 | 28 | 0 | 30 |
| F | 17,3 | grob | 36 | 24 | 0 | 40 |
| G | 25,5 | grob | 42 | 28 | 0 | 30 |
| H | 25,5 | grob | 36 | 24 | 0 | 40 |
| I | 33,7 | grob | 21 | 28 | 21 | 30 |
| J | 33,7 | grob | 42 | 28 | 0 | 30 |
| K | 33,7 | grob | 36 | 24 | 0 | 40 |
| X | | | 0 | 28 | 42 | 30 |
| Y | 25,5 | grob | 42 | 28 | 0 | 30 |
| Z | 25,5 | grob | 42 | 28 | 0 | 30 |

Die Eigenschaften des nicht erfindungsgemäßen Umhüllungspapiers REF und der erfindungsgemäßen Umhüllungspapiere A bis K und X bis Z wurden bestimmt und sind in Tabelle 2 angegeben, wobei "BW" das Flächengewicht, "EL" die Bruchdehnung und "AP" die Luftdurchlässigkeit bedeuten.

**Tabelle 2**

| Papier | BW | Dicke | Zugfestigkeit | EL | TEA | Weiße | Opazität | AP |
|---|---|---|---|---|---|---|---|---|
| | g/m² | µm | N/15 mm | % | J/m² | % | % | cm³/(cm²·min·kPa) |
| REF | 32,6 | 63 | 12,3 | 1,6 | 9,5 | 93 | 82 | 47 |
| A | 29,6 | 64 | 7,2 | 1,1 | 3,9 | 92 | 78 | 81 |
| B | 34,3 | 65 | 8,3 | 1,0 | 3,9 | 93 | 81 | 71 |
| C | 29,9 | 63 | 10,8 | 1,4 | 7,5 | 93 | 78 | 105 |
| D | 30,4 | 64 | 6,3 | 1,1 | 3,4 | 93 | 83 | 135 |
| E | 30,5 | 66 | 9,4 | 1,5 | 6,6 | 93 | 81 | 102 |
| F | 31,1 | 66 | 8,1 | 1,3 | 4,8 | 93 | 83 | 100 |
| G | 33,2 | 69 | 11,2 | 1,6 | 8,4 | 93 | 82 | 105 |
| H | 31,1 | 66 | 8,7 | 1,4 | 5,7 | 93 | 82 | 123 |
| I | 30,0 | 65 | 8,9 | 1,4 | 5,7 | 93 | 80 | 132 |
| J | 32,8 | 68 | 11,5 | 1,5 | 8,1 | 93 | 81 | 90 |
| K | 30,8 | 64 | 8,5 | 1,3 | 5,4 | 93 | 82 | 130 |
| X | 34,6 | 67 | 16,9 | 1,4 | 10,9 | 92 | 83 | 42 |
| Y | 35,3 | 70 | 16,3 | 1,4 | 10,7 | 93 | 84 | 83 |
| Z | 35,0 | 71 | 16,8 | 1,3 | 11,0 | 93 | 85 | 80 |

Aus dem nicht erfindungsgemäßen Umhüllungspapier REF und den erfindungsgemäßen Umhüllungspapieren A bis K und X bis Z wurden Rauchartikel in Form von Filterzigaretten mit einem Durchmesser von etwa 7,8 mm und einer Länge von 83 mm hergestellt. Der verwendete Tabak war ein *American Blend* und die Umhüllungspapiere umhüllten jeweils den Tabak. Von diesen Rauchartikeln wurde das Aschebild durch ein bildanalytisches Verfahren bewertet. Dabei wurden von jeder Zigarette drei Stück in vertikaler Lage angezündet und das vollständige Verglimmen des Tabaks abgewartet. Danach wurde von jeder Zigarette unter konstanten Lichtbedingungen ein digitales Bild vor einem neutralen Hintergrund aufgenommen. Eine Bildanalysesoftware bestimmte dann den Anteil nicht weißer Flächen im Bereich des verglimmten Tabakstrangs. Der Anteil dieser nicht weißen Flächen in Bezug auf die gesamte Fläche des verglimmten Tabakstrangs wird als Prozentsatz ausgedrückt und als "*Ash Index*" bezeichnet, wobei jeweils ein Mittelwert aus den Bildern von drei Zigaretten gebildet wurde. Je höher der Prozentsatz umso mehr nicht weiße Flächen enthält der verglimmte Tabakstrang und umso schlechter beurteilt der Konsument das Aschebild.

Der so gemessene Ash Index ist in Tabelle 3 angegeben.

**Tabelle 3**

| Papier | Ash Index |
|---|---|
| | % |
| REF | 11,1 |
| A | 9,5 |
| B | 8,6 |
| C | 7,6 |
| D | 4,8 |
| E | 7,7 |
| F | 5,8 |
| G | 6,5 |
| H | 8,2 |
| I | 7,0 |
| J | 7,5 |
| K | 5,1 |
| X | 8,5 |
| Y | 4,3 |
| Z | 4,5 |

Figur 3 zeigt das Aschebild von drei Filterzigaretten, die aus dem nicht erfindungsgemäßen Umhüllungspapier REF gefertigt wurden. Figur 4 zeigt das Aschebild von drei Filterzigaretten, die aus dem erfindungsgemäßen Umhüllungspapier K gefertigt wurden. Auch ohne das Aschebild durch Bildanalyse zu quantifizieren, ist der Unterschied bereits deutlich erkennbar.

Der Zweck der erfindungsgemäßen Umhüllungspapiere A bis K war, möglichst ähnliche Eigenschaften zu dem nicht erfindungsgemäßen Umhüllungspapier REF zu erreichen, um so den positiven Effekt der mit Calciumcarbonatpartikeln beladenen Zellstofffasern deutlich darstellen zu können. Die Beispiele sind daher nicht als eine Einschränkung der Erfindung zu verstehen und der Fachmann ist in der Lage erfindungsgemäße Umhüllungspapiere mit beispielsweise anderer Zusammensetzung, anderem Flächengewicht, anderer Dicke, anderer Luftdurchlässigkeit oder anderen mechanischen oder optischen Eigenschaften im beanspruchten Bereich herzustellen.

Aus Tabelle 3 erkennt man, dass der *Ash Index* der Zigaretten mit Umhüllungspapieren A bis K immer niedriger ist als jener der Zigaretten mit dem nicht erfindungsgemäßen Umhüllungspapier REF. Dies bedeutet, dass die Umhüllungspapiere A bis K zu einem besseren Aschebild führen.

Aus Tabelle 2 erkennt man, dass, wie es bei der Herstellung der Umhüllungspapiere beabsichtigt war, die erfindungsgemäßen Umhüllungspapiere A bis K dem nicht erfindungsgemäßen Umhüllungspapier REF hinsichtlich Flächengewicht, Dicke, Bruchdehnung, Weiße und Opazität sehr ähnlich sind. Die Zugfestigkeit und damit auch das Energieaufnahmevermögen der Umhüllungspapiere A bis K sind etwas kleiner als beim nicht erfindungsgemäßen Umhüllungspapier REF. Dies wird durch die mit Calciumcarbonatpartikeln beladenen Zellstofffasern bewirkt, da die Calciumcarbonatpartikel auf den Zellstofffasern die Ausbildung von Wasserstoffbrückenbindungen zwischen den Zellstofffasern behindern und so die Zugfestigkeit des Umhüllungspapiers reduzieren.

Von Bedeutung ist, dass die Luftdurchlässigkeit der Umhüllungspapiere A bis K höher ist als jene des nicht erfindungsgemäßen Umhüllungspapiers. Trotz dieser höheren Luftdurchlässigkeit weisen die aus den Umhüllungspapieren A bis K gefertigten Zigaretten ein besseres Aschebild als die Zigaretten aus dem Umhüllungspapier REF auf. Dies zeigt, dass bei hoher Luftdurchlässigkeit die Verwendung von mit Calciumcarbonatpartikeln beladenen Zellstofffasern einen ganz besonderen Vorteil bietet.

Bei Bedarf kann der Fachmann selbstverständlich, beispielsweise durch intensivere Mahlung der Zellstofffasern die Luftdurchlässigkeit der Umhüllungspapiere A bis K reduzieren und so denselben Wert wie beim Umhüllungspapier REF einstellen. Es ist zu erwarten, dass dann der *Ash Index* noch weiter sinkt und sich somit das Aschebild noch weiter verbessert.

Ein Vergleich zwischen dem Umhüllungspapier I (*Ash Index* 7,0), das in Summe etwa 36% freie und an Zellstofffasern gebundene Calciumcarbonatpartikel enthält, und dem nicht erfindungsgemäßen Umhüllungspapier REF (*Ash Index* 11,1), das 40% ausschließlich freie Calciumcarbonatpartikel enthält, zeigt, dass trotz niedrigeren Gesamtgehalts an Calciumcarbonatpartikeln das Aschebild verbessert werden kann.

Die beschichteten Umhüllungspapiere X, Y und Z zeigen alle eine Verbesserung des Aschebilds. Die Papiere X bis Z weisen auch alle eine höhere Zugfestigkeit als das nicht erfindungsgemäße Umhüllungspapier REF und als die unbeschichteten, erfindungsgemäßen Umhüllungspapiere A bis K auf, was ein weiterer Vorteil dieser Ausführungsformen ist.

Insgesamt zeigt sich, dass mit den erfindungsgemäßen Umhüllungspapieren eine deutliche Verbesserung des Aschebilds erreicht werden kann, ohne dass die anderen Eigenschaften des Umhüllungspapiers negativ beeinflusst werden und ohne die Masse des Umhüllungspapiers wesentlich zu erhöhen oder unübliche Komponenten dem Umhüllungspapier hinzuzufügen.

## Patentansprüche

1. Umhüllungspapier für Rauchartikel, welches mit Calciumcarbonatpartikeln beladene Zellstofffasern umfasst, wobei die Masse der mit Calciumcarbonatpartikeln beladenen Zellstofffasern mindestens 10% der Masse des Umhüllungspapiers beträgt und die Calciumcarbonatpartikel in den mit Calciumcarbonatpartikeln beladenen Zellstofffasern mindestens 20% und höchstens 80% der Masse der mit Calciumcarbonatpartikeln beladenen Zellstofffasern ausmachen, und das Umhüllungspapier eine Luftdurchlässigkeit gemäß ISO 2965:2019 von mindestens 50 cm³/(cm²·min·kPa) und höchstens 300 cm³/(cm²·min·kPa) aufweist.

2. Umhüllungspapier nach Anspruch 1, welches zusätzlich zu den mit Calciumcarbonatpartikeln beladenen Zellstofffasern auch Zellstofffasern enthält, die nicht mit Calciumcarbonatpartikeln beladen sind, und deren Anteil mindestens 1% und höchstens 95%, vorzugsweise mindestens 10% und höchstens 80% und ganz besonders bevorzugt mindestens 20% und höchstens 70% beträgt, jeweils bezogen auf die Masse des Umhüllungspapiers.

3. Umhüllungspapier nach Anspruch 1 oder 2, bei dem die mit Calciumcarbonatpartikeln beladenen Zellstofffasern, und sofern vorhanden, auch die nicht mit Calciumcarbonatpartikeln beladenen Zellstofffasern zumindest teilweise aus einem Nadelholz, insbesondere aus Fichte, Föhre oder Tanne, aus einem Laubholz, insbesondere Eukalyptus, Birke oder Buche, oder aus Hanf, Flachs, Jute, Sisal, Abacä oder Baumwolle gewonnen sind, und/oder
bei dem die mit Calciumcarbonatpartikeln beladenen Zellstofffasern, und sofern vorhanden, auch die nicht mit Calciumcarbonatpartikeln beladenen Zellstofffasern zumindest teilweise aus regenerierter Cellulose gewonnen sind, und insbesondere durch Viscosefasern, Modalfasern, Lyocell^{®} oder Tencel^{®} gebildet sind.

4. Umhüllungspapier nach einem der vorgehenden Ansprüche, bei dem sich die mit Calciumcarbonatpartikeln beladenen Zellstofffasern zumindest teilweise in der Masse des Umhüllungspapiers befinden, wobei der Anteil an mit Calciumcarbonatpartikeln beladenen Zellstofffasern vorzugsweise mindestens 5% und höchstens 80% und besonders bevorzugt mindestens 30% und höchstens 70% beträgt, jeweils bezogen auf die Masse des Umhüllungspapiers, und /oder
welches eine Beschichtung aufweist, und bei dem sich die mit Calciumcarbonatpartikeln beladenen Zellstofffasern zumindest teilweise in der Beschichtung befinden, wobei ihr Anteil für den Fall, dass sich die mit Calciumcarbonatpartikeln beladenen Zellstofffasern ausschließlich in der Beschichtung des Umhüllungspapiers befinden, mindestens 1% und höchstens 30%, vorzugsweise mindestens 2% und höchstens 25% beträgt, jeweils bezogen auf die Masse des Umhüllungspapiers.

5. Umhüllungspapier nach einem der vorhergehenden Ansprüche, bei dem die Calciumcarbonatpartikel der mit Calciumcarbonatpartikeln beladenen Zellstofffasern durch gefällte Calciumcarbonatpartikel gebildet sind, insbesondere durch gefällte Calciumcarbonatpartikel rhomboedrischer Struktur, und/oder
bei dem die Masse der Calciumcarbonatpartikel bezogen auf die Masse der mit Calciumcarbonatpartikeln beladenen Zellstofffasern mindestens 10% und höchstens 70%, vorzugsweise mindestens 20% und höchstens 60% beträgt.

6. Umhüllungspapier nach einem der vorhergehenden Ansprüche, welches ferner freie Füllstoffe enthält, die nicht mit den Zellstofffasern verbunden sind, wobei der Anteil. freier Füllstoffe bevorzugt mindestens 1% und höchstens 40%, besonders bevorzugt mindestens 5% und höchstens 35% und ganz besonders bevorzugt mindestens 10% und höchstens 30% beträgt, jeweils bezogen auf die Masse des Umhüllungspapiers.

7. Umhüllungspapier nach Anspruch 6, bei dem die freien Füllstoffe durch Carbonate, Oxide, Hydroxide und Silikate oder Kombinationen daraus gebildet sind, und insbesondere durch Calciumcarbonat, vorzugsweise gefälltes Calciumcarbonat, Magnesiumcarbonat, Magnesiumoxid, Magnesiumhydroxid, Aluminiumhydroxid, Titandioxid, Talkum, Kaolin, kalziniertes Kaolin und Mischungen daraus gebildet sind, und/oder
bei dem das Verhältnis zwischen der Masse an Calciumcarbonatpartikeln, die in den mit Calciumcarbonatpartikeln beladenen Zellstofffasern enthalten sind, und der Masse an freien Füllstoffpartikeln im Umhüllungspapier 5:95 bis 100:0, vorzugsweise 10:90 bis 80:20 und ganz besonders bevorzugt 10:90 bis 50:50 beträgt.

8. Umhüllungspapier nach einem der vorgehenden Ansprüche, welches ferner Brandsalze enthält, deren Anteil bevorzugt mindestens 0,3% und höchstens 7%, besonders bevorzugt mindestens 0,5% und höchstens 5% und ganz besonders bevorzugt mindestens 0,5% und höchstens 3% beträgt, jeweils bezogen auf die Masse des Umhüllungspapiers, wobei
die Brandsalze vorzugsweise ausgewählt sind aus der Gruppe bestehend aus Zitraten, Malaten, Tartraten, Acetaten, Nitraten, Succinaten, Fumaraten, Gluconaten, Glycolaten, Lactaten, Oxyalaten, Salicylaten, α-Hydroxycaprylaten, Phosphaten, Chloriden und Hydrogencarbonaten, und Mischungen daraus, und besonders bevorzugt ausgewählt sind aus der Gruppe bestehend aus Trinatriumzitrat, Trikaliumzitrat und Mischungen daraus.

9. Umhüllungspapier nach einem der vorgehenden Ansprüche, bei dem mindestens 95% seiner Fläche eine Beschichtung aufweist, die freie Calciumcarbonatpartikel und/oder mit Calciumcarbonatpartikeln beladene Zellstofffasern enthält, bei dem die Beschichtung vorzugsweise ferner ein Bindemittel umfasst, das dazu geeignet ist, die freien Calciumcarbonatpartikel oder die mit Calciumcarbonatpartikeln beladenen Zellstofffasern am Umhüllungspapier zu fixieren, wobei das Bindemittel vorzugsweise ausgewählt ist aus der Gruppe bestehend aus Stärke, insbesondere mechanisch fragmentierter und chemisch vernetzter Stärke, Stärkederivaten, Carboxymethylcellulose, Cellulosederivaten, Polyvinylalkohol, Galaktomannan, Gummi arabicum, Alginaten und Mischungen daraus, und/oder
bei dem die Beschichtung vorzugsweise weitere Komponenten umfasst, ausgewählt aus der Gruppe bestehend aus Brandsalzen, Farbstoffen, Aromastoffen, Feuchthaltemitteln, insbesondere Glycerol oder Propylenglykol, oder Substanzen zur Beeinflussung der Viskosität, und/oder
bei dem die Beschichtung sich vorzugsweise auf der Seite des Umhüllungspapiers befindet, die sich auf dem daraus zu fertigenden Rauchartikel außen befindet, und/oder
bei dem die flächenbezogene Masse der Beschichtung mindestens 0,5 g/m² und höchstens 10 g/m², besonders bevorzugt mindestens 1 g/m² und höchstens 5 g/m² beträgt.

10. Umhüllungspapier nach Anspruch 9, wobei in der Beschichtung die Masse der freien Calciumcarbonatpartikel und der Calciumcarbonatpartikel der beladenen Zellstofffasern in der Beschichtung zusammengenommen mindestens 1% und höchstens 20%, besonders bevorzugt mindestens 2% und höchstens 15% der Masse des beschichteten Umhüllungspapiers beträgt, wobei das Umhüllungspapier vorzugsweise zusätzlich in der Masse mit Calciumcarbonatpartikeln beladene Zellstofffasern enthält, wobei die Masse der mit Calciumcarbonatpartikeln beladenen Zellstofffasern im Umhüllungspapier ohne die Beschichtung bevorzugt mindestens 1% und höchstens 60%, der Masse des Umhüllungspapiers beträgt und die Calciumcarbonatpartikel in den mit Calciumcarbonatpartikeln beladenen Zellstofffasern mindestens 10% und höchstens 60% der Masse der mit Calciumcarbonatpartikeln beladenen Zellstofffasern ausmachen.

11. Umhüllungspapier nach einem der vorgehenden Ansprüche, wobei das Umhüllungspapier für eine Zigarette bestimmt ist und das Umhüllungspapier Muster oder Strukturen aufweist, vorzugsweise in Umfangsrichtung gedruckte Bänder, um die Entzündungsneigung des Rauchartikels gemessen gemäß ISO 12863:2010 zu reduzieren, und/oder
dessen Flächengewicht mindestens 15 g/m² und höchstens 150 g/m², bevorzugt mindestens 20 g/m² und höchstens 120 g/m², und besonders bevorzugt mindestens 20 g/m² und höchstens 40 g/m² beträgt, wobei eine Beschichtung, sofern sie vorhanden ist, zum Flächengewicht des Umhüllungspapiers zählt, und/oder
dessen Dicke mindestens 10 µm und höchstens 200 µm, bevorzugt mindestens 15 µm und höchstens 120 µm und ganz besonders bevorzugt mindestens 30 µm und höchstens 100 µm beträgt, wobei eine Beschichtung, sofern sie vorhanden ist, zur Dicke des Umhüllungspapiers zählt.

12. Umhüllungspapier nach einem der vorgehenden Ansprüche, dessen Zugfestigkeit mindestens 7 N/15 mm, bevorzugt mindestens 8 N/15 mm und besonders bevorzugt mindestens 10 N/15 mm beträgt, und/oder
dessen Zugfestigkeit höchstens 100 N/15 mm, bevorzugt höchstens 80 N/15 mm und besonders bevorzugt höchstens 70 N/15 mm beträgt, und/oder
dessen Bruchdehnung mindestens 0,9% und höchstens 3%, besonders bevorzugt mindestens 1% und höchstens 2% beträgt, und/oder
dessen Energieaufnahmevermögen mindestens 3 J/m² und höchstens 50 J/m², vorzugsweise mindestens 3,5 J/m² und höchstens 35 J/m² beträgt.

13. Umhüllungspapier nach einem der vorgehenden Ansprüche, dessen Weiße nach ISO 2470-1:2016 mindestens 80% und besonders bevorzugt mindestens 90% beträgt, und/oder
dessen Opazität nach ISO 2471:2008 mindestens 70% und besonders bevorzugt mindestens 80% beträgt, und/oder
dessen Luftdurchlässigkeit nach ISO 2965:2019 mindestens 0 cm³/(cm²·min·kPa) und höchstens 300 cm³/(cm²·min·kPa), bevorzugt mindestens 10 cm³/(cm²·min·kPa) und höchstens 250 cm³/(cm²·min·kPa) und besonders bevorzugt mindestens 20 cm³/(cm²·min·kPa) und höchstens 150 cm³/(cm²·min·kPa) beträgt.

14. Laminat, umfassend ein Umhüllungspapier nach einem der vorgehenden Ansprüche und ein weiteres Material, dessen Wärmeleitfähigkeit die Wärmeleitfähigkeit des Umhüllungspapiers um einen Faktor von mindestens zwei, vorzugsweise von mindestens vier übersteigt, wobei das weitere Material vorzugsweise durch eine Aluminiumfolie gebildet ist.

15. Rauchartikel, umfassend ein aerosolbildendes Material und ein Umhüllungspapier nach einem der Ansprüche 1 bis 13, wobei
das aerosolbildende Material vorzugsweise Tabak umfasst, wobei der Rauchartikel vorzugsweise eine Zigarette und das Umhüllungspapier ein Zigarettenpapier ist, oder
in dessen bestimmungsgemäßen Gebrauch das aerosolbildende Material vorzugsweise nur aufgeheizt aber nicht verbrannt wird.

## Claims

1. Wrapper paper for smoking articles, which comprises pulp fibers loaded with calcium carbonate particles, wherein the mass of the pulp fibers loaded with calcium carbonate particles is at least 10% of the mass of the wrapper paper and the calcium carbonate particles in the pulp fibers loaded with calcium carbonate particles make up at least 20% and at most 80% of the mass of the pulp fibers loaded with calcium carbonate particles and the wrapper paper has an air permeability in accordance with ISO 2965:2019 of at least 50 cm³/(cm²·min·kPa) and at most 300 cm³/(cm²·min·kPa).

2. Wrapper paper according to claim 1 which, in addition to the pulp fibers loaded with calcium carbonate particles, also contains pulp fibers which are not loaded with calcium carbonate particles and their proportion is at least 1% and at most 95%, preferably at least 10% and at most 80% and in particular at least 20% and at most 70%, each with respect to the mass of the wrapper paper.

3. Wrapper paper according to claim 1 or 2, wherein the pulp fibers loaded with calcium carbonate particles and, if present, also the pulp fibers not loaded with calcium carbonate particles, are at least partially sourced from a coniferous wood, in particular spruce, pine or fir, from a deciduous wood, in particular eucalyptus, birch or beech, or from hemp, flax, sisal, abaca or cotton, and/or
wherein the pulp fibers loaded with calcium carbonate particles and, if present, also the pulp fibers not loaded with calcium carbonate particles, are at least partially sourced from regenerated cellulose, and are in particular formed by viscose fibers, modal fibers, Lyocell^{®} or Tencel^{®}.

4. Wrapper paper according to one of the preceding claims, wherein the pulp fibers loaded with calcium carbonate particles are at least partially located in the bulk of the wrapper paper, wherein the proportion of pulp fibers loaded with calcium carbonate particles is preferably at least 5% and at most 80% and particularly preferably at least 30% and at most 70%, each with respect to the mass of the wrapper paper, and/or
which has a coating and wherein the pulp fibers loaded with calcium carbonate particles are at least partially located in the coating, wherein their proportion, in the case in which the pulp fibers loaded with calcium carbonate particles are exclusively located in the coating, is at least 1% and at most 30%, preferably at least 2% and at most 25%, each with respect to the mass of the wrapper paper.

5. Wrapper paper according to one of the preceding claims, wherein the calcium carbonate particles of the pulp fibers loaded with calcium carbonate particles are formed by precipitated calcium carbonate particles, in particular by precipitated calcium carbonate particles with a rhombohedral structure, and/or
wherein the mass of the calcium carbonate particles with respect to the mass of the pulp fibers loaded with calcium carbonate particles is at least 10% and at most 70%, preferably at least 20% and at most 60%.

6. Wrapper paper according to one of the preceding claims, which further contains free filler materials that are not bonded to the pulp fibers, wherein the proportion of free filler materials is preferably at least 1% and at most 40%, particularly preferably at least 5% and at most 35% and in particular at least 10% and at most 30%, each with respect to the mass of the wrapper paper.

7. Wrapper paper according to claim 6, wherein the free filler materials are formed by carbonates, oxides, hydroxides and silicates or combinations thereof and, in particular by calcium carbonate, preferably precipitated calcium carbonate, magnesium carbonate, magnesium oxide, magnesium hydroxide, aluminum hydroxide, titanium dioxide, talcum, kaolin, calcinated kaolin and mixtures thereof, and/or
wherein the ratio of the mass of calcium carbonate particles that are contained in the pulp fibers loaded with calcium carbonate particles and the mass of free filler material particles in the wrapper paper is 5:95 to 100:0, preferably 10:90 to 80:20 and more particularly preferably 10:90 to 50:50.

8. Wrapper paper according to one of the preceding claims, which further contains burn additives the proportion of which is preferably at least 0.3% and at most 7%, particularly preferably at least 0.5% and at most 5% and in particular at least 0.5% and at most 3%, each with respect to the mass of the wrapper paper, wherein
the burn additives preferably are selected from the group consisting of citrates, malates, tartrates, acetates, nitrates, succinates, fumarates, gluconates, glycolates, lactates, oxalates, salicylates, α-hydroxycaprylates, phosphates, chlorides and hydrogen carbonates, and mixtures thereof, and are particularly preferably selected from the group consisting of trisodium citrate, tripotassium citrate and mixtures thereof.

9. Wrapper paper according to one of the preceding claims, wherein at least 95% of its surface has a coating which contains free calcium carbonate particles and/or pulp fibers loaded with calcium carbonate particles,
wherein the coating preferably further comprises a binder that is suitable for binding the free calcium carbonate particles or the pulp fibers loaded with calcium carbonate particles to the wrapper paper, wherein the binder is preferably selected from the group consisting of starch, in particular mechanically fragmented and chemically cross-linked starch, starch derivatives, carboxymethyl cellulose, cellulose derivatives, polyvinyl alcohol, galactomannan, gum Arabic, alginates and mixtures thereof, and/or
wherein the coating preferably comprises further components selected from the group consisting of burn additives, colorants, flavors, humectants, in particular glycerol or propylene glycol, or substances for adjusting the viscosity, and/or
wherein the coating preferably is located on that side of the wrapper paper that faces the outside of the smoking article to be manufactured therefrom and/or
wherein the mass per unit area of the coating is at least 0.5 g/m² and at most 10 g/m², particularly preferably at least 1 g/m² and at most 5 g/m².

10. Wrapper paper according to claim 9, wherein in the coating, the mass of free calcium carbonate particles and of calcium carbonate particles of the loaded pulp fibers in the coating taken together is at least 1% and at most 20%, particularly preferably at least 2% and at most 15% of the mass of the coated wrapper paper, wherein the
wrapper paper preferably additionally contains pulp fibers loaded with calcium carbonate particles in the bulk, wherein the mass of the pulp fibers loaded with calcium carbonate particles in the wrapper paper without the coating is preferably at least 1% and at most 60% of the mass of the wrapper paper and the calcium carbonate particles in the pulp fibers loaded with calcium carbonate particles make up at least 10% and at most 60% of the mass of the pulp fibers loaded with calcium carbonate particles.

11. Wrapper paper according to one of the preceding claims, wherein the wrapper paper is intended for a cigarette and the wrapper paper has patterns or structures, preferably bands printed in the circumferential direction, to reduce the ignition propensity of the smoking article measured in accordance with ISO 12863:2010, and/or
with a basis weight of at least 15 g/m² and at most 150 g/m², preferably at least 20 g/m² and at most 120 g/m² and particularly preferably at least 20 g/m² and at most 40 g/m², wherein a coating, if present, counts towards the basis weight of the wrapper paper, and/or
with a thickness of at least 10 µm and at most 200 µm, preferably at least 15 µm and at most 120 µm and particularly preferably at least 30 µm and at most 100 µm, wherein the coating, if present, counts towards the thickness of the wrapper paper.

12. Wrapper paper according to one of the preceding claims, with a tensile strength of at least 7 N/15 mm, preferably at least 8 N/15 mm and particularly preferably at least 10 N/15 mm, and/or
with a tensile strength of at most 100 N/15 mm, preferably at most 80 N/15 mm and particularly preferably at most 70 N/15 mm, and/or
with a elongation at break of at least 0.9% and at most 3%, particularly preferably at least 1% and at most 2%, and/or
with a tensile energy absorption of at least 3 J/m² and at most 50 J/m², preferably at least 3.5 J/m² and at most 35 J/m².

13. Wrapper paper according to one of the preceding claims, with a brightness in accordance with ISO 2470-1:2016 of at least 80% and particularly preferably at least 90%, and/or
with an opacity in accordance with ISO 2471:2008 of at least 70% and particularly preferably at least 80%, and/or
with an air permeability in accordance with ISO 2965:2019 of at least 0 cm³/(cm²·min·kPa) and at most 300 cm³/(cm²·min·kPa), preferably at least 10 cm³/(cm²·min·kPa) and at most 250 cm³/(cm²·min·kPa) and particularly preferably at least 20 cm³/(cm²·min·kPa) and at most 150 cm³/(cm²·min·kPa).

14. Laminate comprising a wrapper paper according to one of the preceding claims and a further material the thermal conductivity of which exceeds the thermal conductivity of the wrapper paper by a factor of at least two, preferably of at least four, wherein the further material is preferably formed by an aluminum foil.

15. Smoking article comprising an aerosol-forming material and a wrapper paper according to one of claims 1 to 13,
wherein the aerosol-forming material preferably comprises tobacco, wherein the smoking article is preferably a cigarette and the wrapper paper is a cigarette paper, or in which, during its intended use, the aerosol-forming material is preferably only heated but not burnt.

## Revendications

1. Papier d'enveloppe pour des articles à fumer, qui comprend des fibres de cellulose chargées avec des particules de carbonate de calcium, dans lequel la masse des fibres de cellulose chargées avec des particules de carbonate de calcium représente au moins 10 % de la masse du papier d'enveloppe et les particules de carbonate de calcium représentent, dans les fibres de cellulose chargées avec des particules de carbonate de calcium, au moins 20 % et au maximum 80 % de la masse des fibres de cellulose chargées avec des particules de carbonate de calcium et le papier d'enveloppe présente une perméabilité à l'air selon ISO 2965:2019 d'au moins 50 cm³/(cm²·min·kPa) et de maximum 300 cm³/(cm²·min·kPa).

2. Papier d'enveloppe selon la revendication 1, qui contient également, en plus des fibres de cellulose chargées avec des particules de carbonate de calcium, des fibres de cellulose non chargées avec des particules de carbonate de calcium et dont la part représente au moins 1 % et au maximum 95 %, de préférence au moins 10 % et au maximum 80 % et plus particulièrement de préférence au moins 20 % et au maximum 70 %, de la masse du papier d'enveloppe.

3. Papier d'enveloppe selon la revendication 1 ou 2, dans lequel les fibres de cellulose chargées avec des particules de carbonate de calcium et, si elles existent, les fibres de cellulose non chargées avec des particules de carbonate de calcium, sont extraites au moins partiellement d'un bois de résineux, plus particulièrement d'épicéa, de peuplier ou de sapin, d'un bois de feuillu, plus particulièrement d'eucalyptus, de bouleau ou de hêtre, ou de chanvre, de lin, de jute, de sisal d'abaca ou de coton et/ou
dans lequel les fibres de cellulose chargées avec des particules de carbonate de calcium et, si elles existent, les fibres de cellulose non chargées avec des particules de carbonate de calcium, sont extraites au moins partiellement d'une cellulose régénérée et plus particulièrement sont constituées de fibres de viscose, de fibres de modal, de Lyocell^{®} ou de Tencel^{®}.

4. Papier d'enveloppe selon l'une des revendications précédentes, dans lequel les fibres de cellulose chargées avec des particules de carbonate de calcium se trouvent au moins partiellement dans la masse du papier d'enveloppe, dans lequel la part des fibres de cellulose chargées avec des particules de carbonate de calcium représente de préférence au moins 5 % et au maximum 80 % et plus particulièrement au moins 30 % et au maximum 70 % de la masse du papier d'enveloppe et/ou
qui présente un revêtement et dans lequel les fibres de cellulose chargées avec des particules de carbonate de calcium se trouvent au moins partiellement dans le revêtement, dans lequel leur part, dans le cas où les fibres de cellulose chargées avec des particules de carbonate de calcium se trouvent exclusivement dans le revêtement du papier d'enveloppe, représente au moins 1 % et au maximum 30 %, de préférence au moins 2 % et au maximum 25 %, de la masse du papier d'enveloppe.

5. Papier d'enveloppe selon l'une des revendications précédentes, dans lequel les particules de carbonate de calcium des fibres de cellulose chargées avec des particules de carbonate de calcium sont constituées de particules de carbonate de calcium précipitées, plus particulièrement de particules de carbonate de calcium précipitées de structure rhomboédrique et/ou
dans lequel la masse des particules de carbonate de calcium représente, par rapport à la masse des fibres de cellulose chargées avec des particules de carbonate de calcium, au moins 10 % et au maximum 70 %, de préférence au moins 20 % et au maximum 60 %.

6. Papier d'enveloppe selon l'une des revendications précédentes, qui contient en outre des matériaux de remplissage libres qui ne sont pas liés avec les fibres de cellulose, dans lequel la part des matériaux de remplissage libres représente de préférence au moins 1 % et au maximum 40 %, plus particulièrement de préférence au moins 5 % et au maximum 35 % et plus particulièrement de préférence au moins 10 % et au maximum 30 %, de la masse du papier d'enveloppe.

7. Papier d'enveloppe selon la revendication 6, dans lequel les matériaux de remplissage libres sont constitués de carbonates, d'oxydes, d'hydroxydes et de silicates ou de combinaisons de ceux-ci et plus particulièrement de carbonate de calcium, de préférence de carbonate de calcium précipité, de carbonate de magnésium, d'hydroxyde de magnésium, d'hydroxyde d'aluminium, de dioxyde de titane, de talc, de kaolin, de kaolin calciné et de mélanges de ceux-ci et/ou
dans lequel le rapport entre la masse des particules de carbonate de calcium contenues dans les fibres de cellulose chargées avec des particules de carbonate de calcium et la masse des particules de matériaux de remplissage libres dans le papier d'enveloppe représente de 5:95 à 100:0, de préférence de 10:90 à 80:20 et plus particulièrement de préférence de 10:90 à 50:50.

8. Papier d'enveloppe selon l'une des revendications précédentes, qui contient en outre des sels combustibles dont la part représente de préférence au moins 0,3ù et au maximum 7 %, plus particulièrement de préférence au moins 0,5 % et au maximum 5 % et plus particulièrement de préférence au moins 0,5 % et au maximum 3 % de la masse du papier d'enveloppe, dans lequel
les sels combustibles sont sélectionnés de préférence dans le groupe constitué de citrates, de malates, de tartrates, d'acétates, de nitrates, de succinates, de fumarates, de gluconates, de glycolates, de lactates, d'oxalates, de salicylates, de α-hydroxycarylates, de phosphates, de chlorures et d'hydrogénocarbonates et de mélanges de ceux-ci et sont sélectionnés, plus particulièrement de préférence dans le groupe constitué du citrate trisodique, du citrate tripotassique et de mélanges de ceux-ci.

9. Papier d'enveloppe selon l'une des revendications précédentes, dans lequel au moins 95 % de sa surface présente un revêtement qui contient des particules de carbonate de calcium libres et/ou des fibres de cellulose chargées avec des particules de carbonate de calcium, dans lequel le revêtement comprend de préférence en outre un liant qui est conçu pour fixer les particules de carbonate de calcium libres et/ou les fibres de cellulose chargées avec des particules de carbonate de calcium au papier d'enveloppe, dans lequel le liant est sélectionné de préférence dans le groupe constitué d'amidon, plus particulièrement d'amidon fragmenté mécaniquement et réticulé chimiquement, de dérivés d'amidon, de carboxyméthylcellulose, de dérivés de cellulose, d'alcool polyvinylique, de galactomannane, de gomme arabique, d'alginates et de mélanges de ceux-ci et/ou
dans lequel le revêtement comprend de préférence d'autres composants sélectionnés dans le groupe constitué de sels combustibles, de colorants, de substances aromatiques, d'agents humectants, plus particulièrement du glycérol ou de propylène-glycol ou de substances permettant de contrôler la viscosité et/ou
dans lequel le revêtement se trouve de préférence sur le côté du papier d'enveloppe qui se trouve à l'extérieur sur l'article à fumer qui doit être fabriqué à partir de celui-ci et/ou dans lequel la masse surfacique du revêtement représente au moins 0,5 g/m² et au maximum 10 g/m², plus particulièrement de préférence au moins 1 g/m² et au maximum 5 g/m².

10. Papier d'enveloppe selon la revendication 9, dans lequel, dans le revêtement, la masse des particules de carbonate de calcium libres et des particules de carbonate de calcium des fibres de cellulose chargées représente, dans le revêtement, au total au moins 1 % et au maximum 20 %, plus particulièrement de préférence au moins 2 % et au maximum 15 % de la masse du papier d'enveloppe revêtu, dans lequel le papier d'enveloppe contient, en outre, de préférence, dans la masse, des fibres de cellulose chargées avec des particules de carbonate de calcium, dans lequel la masse des fibres de cellulose chargées avec des particules de carbonate de calcium dans le papier d'enveloppe sans le revêtement représente de préférence au moins 1 % et au maximum 60 % de la masse du papier d'enveloppe et les particules de carbonate de calcium dans les fibres de cellulose chargées avec des particules de carbonate de calcium représentent au moins 10 % et au maximum 60 % de la masse des fibres de cellulose chargées avec des particules de carbonate de calcium.

11. Papier d'enveloppe selon l'une des revendications précédentes, dans lequel le papier d'enveloppe est destiné à une cigarette et le papier d'enveloppe présente des motifs ou des structures, de préférence des bandes imprimées dans le sens de la circonférence, afin de réduire la tendance à l'inflammation de l'article à fumer, mesurée selon ISO 12863:2010 et/ou
dont le poids surfacique est d'au moins 15 g/m² et de maximum 150 g/m², de préférence d'au moins 20 g/m² et de maximum 120 g/m² et plus particulièrement de préférence d'au moins 20 g/m² et de maximum 40 g/m², dans lequel un revêtement, s'il existe, est pris en compte dans le poids surfacique du papier d'enveloppe et/ou
dont l'épaisseur est d'au moins 10 µm et de maximum 200 µm, de préférence d'au moins 15 µm et de maximum 120 µm et plus particulièrement de préférence d'au moins 30 µm et de maximum 100 µm, dans lequel un revêtement, s'il existe, est pris en compte dans l'épaisseur du papier d'enveloppe.

12. Papier d'enveloppe selon l'une des revendications précédentes, dont la résistance à la traction est d'au moins 7 N/15 mm, de préférence d'au moins 8 N/15 mm et plus particulièrement de préférence d'au moins 10 N/15 mm et/ou
dont la résistance à la traction est de maximum 100 N/15 mm, de préférence de maximum 80 N/15 mm et plus particulièrement de préférence de maximum 70 N/15 mm et/ou
dont l'allongement à la rupture représente au moins 0,9 % et au maximum 3 %, plus particulièrement de préférence au moins 1 % et au maximum 2 % et/ou
dont la capacité d'absorption d'énergie est d'au moins 3 J/m² et de maximum 50 J/m², de préférence d'au moins 3,5 J/m² et de maximum 35 J/m².

13. Papier d'enveloppe selon l'une des revendications précédentes, dont la blancheur selon ISO 2470:2016 est d'au moins 80 % et plus particulièrement de préférence d'au moins 90 % et/ou
dont l'opacité selon ISO 2471:2008 est d'au moins 70% et plus particulièrement de préférence d'au moins 80% et/ou
dont la perméabilité à l'air selon ISO 2965:2019 est d'au moins 0 cm³/(cm²·min·kPa) et de maximum 300 cm³/(cm²·min·kPa), de préférence d'au moins 10 cm³/(cm²·min·kPa) et de maximum 250 cm³/(cm²·min·kPa) et plus particulièrement de préférence d'au moins 20 cm³/(cm²·min·kPa) et de maximum 150 cm³/(cm²·min·kPa).

14. Stratifié comprenant un papier d'enveloppe selon l'une des revendications précédentes et un autre matériau, dont la conductivité thermique est supérieure à al conductivité thermique du papier d'enveloppe d'un facteur d'au moins deux, de préférence d'au moins quatre, dans lequel l'autre matériau est constitué de préférence d'une feuille d'aluminium.

15. Article à fumer comprenant un matériau générant des aérosols et un papier d'enveloppe selon l'une des revendications 1 à 13, dans lequel
le matériau générant des aérosols comprend de préférence du tabac, dans lequel l'article à fumer est de préférence une cigarette et le papier d'enveloppe est un papier à cigarette ou
lors de son utilisation conforme à l'usage prévu, le matériau générant des aérosols est de préférence seulement chauffé mais non brûlé.
